# EUROPÄISCHE PATENTSCHRIFT

(11) **EP 0 890 711 B1**
(45) Veröffentlichungstag und Bekanntmachung des Hinweises auf die Patenterteilung: **22.03.2006**
(21) Anmeldenummer: 98112634.5
(22) Anmeldetag: 08.07.1998
(51) Int. Cl.: F01D 5/20, F01D 11/12

(54) **Panzerung für ein metallisches Triebwerksbauteil und Verfahren zu ihrer Herstellung**
Hard coating for a metallic engine element and production method therefor
Revêtement dur pour un élément d'un moteur et sa méthode de production

(30) Priorität: 12.07.1997 DE 19730008
(43) Veröffentlichungstag der Anmeldung: 13.01.1999
(73) Patentinhaber: MTU Aero Engines GmbH, 80995 München (DE)
(72) Erfinder: Legrand, Norbert, 85757 Karlsfeld (DE)

(56) Entgegenhaltungen:
- EP-A- 0 679 466
- DE-A- 4 238 369
- DE-C- 4 432 998
- GB-A- 1 378 009
- US-A- 4 652 209
- US-A- 4 764 089

## Beschreibung

Die Erfindung betrifft ein Verfahren zur Herstellung einer Panzerung für ein metallisches Triebwerksbauteil, die an dessen Oberfläche vorgesehen ist, sich beim Anstreifen in einen Einlaufbelag eines zweiten Bauteils einarbeitet, eine Keramikschicht umfasst und mit Spitzen und dazwischenliegenden Freiräumen zum Austragen von Abriebmaterial profiliert ist, wobei die zu panzernde Oberfläche des Bauteils zur Ausbildung der Profilierung umgeformt wird, sowie eine entsprechende Panzerung.

Panzerungen bzw. Anstreifbeläge werden an Triebwerksbauteilen, wie z.B. Dichtungsspitzen von Labyrinthdichtungen oder Schaufelspitzen, vorgesehen, um deren Abarbeitung bei Anstreifvorgängen entgegenzuwirken. Da der Wirkungsgrad eines Verdichters oder einer Turbine in hohem Maße von der Spaltgröße zwischen dem rotierenden und dem stehenden Bauteil abhängt, vermindert er sich mit zunehmender Abarbeitung, z.B. der Schaufelspitzen, durch Anstreifvorgänge.

Die Panzerung arbeitet sich beim Betrieb im allgemeinen in einen Einlaufbelag eines zweiten Bauteils ein. Derartige Einlaufbeläge sind abreibbar und bestehen meist aus einer korrosions- und erosionsfesten Schicht. Wird die Festigkeit und Härte der Einlaufbeläge zur Steigerung der Erosions- und Temperaturbeständigkeit erhöht, verstärkt sich die Abarbeitung der Triebwerksbauteile zusätzlich, so dass deren Panzerung erforderlich ist. Durch die Panzerung wird erreicht, dass beim Anstreifvorgang ein minimaler Spalt zwischen der Panzerung und dem Einlaufbelag gebildet wird.

Eine aus DE 44 32 998 C1 bekannte Panzerung umfasst eine Keramikschicht, die auf die Oberfläche eines Triebwerksbauteils thermisch gespritzt wird. Zur Ausbildung einer Profilierung mit schneidfähigen Kanten bzw. Spitzen und dazwischenliegenden Freiräumen zum Austragen von Abriebmaterial wird beim Spritzvorgang eine aus einem Drahtgitter bestehende Lochmaske auf der Bauteiloberfläche angeordnet. Die Größe und Geometrie der Spitzen wird durch die Lage und Art des Drahtgitters sowie den Spritzstrahlwinkel variiert.

Als nachteilig erweist sich dabei, dass das Drahtgitter die Bauteiloberfläche an einigen Stellen vollständig abdeckt und daher Fehlstellen vorkommen und keine gleichmäßige Profilierung über dem gesamten Umfang zu erzielen ist. Weitere Nachteile bestehen in der aufwendigen Präparation der Bauteiloberfläche sowie dem Handling des Drahtgitters und in der Einhaltung und verfahrensbedingten Einschränkung des Spritzstrahlwinkels.

US 4 764 089 schützt einen gehäuseseitigen, abtragbaren Einlaufbelag, der mit gepanzerten Turbinenschaufelspitzen zusammenwirkt. Die keramische Deckschicht des Einlaufbelags wird auf eine regelmäßig profiliert Unterstruktur vorzugsweise durch Plasmaspritzen aufgebracht. Die asymmetrisch gezahnte Unterstruktur, welche z.B. spanlos durch Rollen gefertigt wird, bewirkt in Verbindung mit dem Spritzen, dass regelmäßige "Fehlstellen" (shadow gaps) in der Keramikschicht entstehen. Dadurch kann sich die Keramik besser ausdehnen, so dass ein Abplatzen von dem meist metallischen Träger verhindert wird. Die Oberfläche der Keramikschicht wird eingeebnet und spiegelt die Profilierung der Unterschicht nicht wieder.

Der Erfindung liegt die Aufgabe zugrunde, ein Verfahren zur Herstellung einer Panzerung der eingangs beschriebenen Gattung zu schaffen, mit dem sich eine möglichst gleichmäßige Beschichtung und Profilierung fertigungstechnisch einfach und zuverlässig herstellen lässt, sowie eine entsprechende Panzerung anzugeben.

Die verfahrensseitige Lösung der Aufgabe gemäß Anspruch 1 sowie die der Panzerung gemäß Anspruch 5 ist dadurch gekennzeichnet, dass die profilierte Oberfläche derart mit der Keramikschicht mit annähernd konstanter Dicke/Stärke beschichtet wird, so dass die Oberfläche der Keramikschicht eine Profilierung aufweist, wie das Bauteil vor der Beschichtung.

Beim Ausbilden einer solchen Profilierung wird kein Material abgetragen, sondern die Oberfläche des Bauteils zur Ausbildung der Spitzen und dazwischenliegenden Freiräume durch Kaltumformen verdichtet. Dazu wird ein entsprechendes Werkszeug in die Oberfläche vor deren Beschichtung mit keramischen Material eingepresst. Der Vorteil besteht darin, dass die Panzerung auf diese Weise eine gleichmäßig profilierte und beschichtete Oberfläche aufweist, ohne dass die aufwendige Anordnung eines Drahtgitters zur Abdeckung der Bauteiloberfläche notwendig ist. Auch treten nicht die mit dem Drahtgitter häufig verbundenen Fehlstellen auf. Zudem lassen sich Panzerungen mit Freiräumen größerer Tiefe erzeugen. Die Profilierung wird dabei so ausgebildet, dass ein optimaler Abrieb unter Berücksichtigung der Relativbewegung zwischen dem Triebwerksbauteil mit der Panzerung und dem zweiten Bauteil, das einen Einlaufbelag aufweisen kann, erfolgt.

In einer bevorzugten Ausgestaltung ist die Oberfläche durch Rändeln profiliert. Die Profilierung erfolgt mit einem Rändelwerkzeug, das in die zu panzernde Oberfläche des Triebwerksbauteils eingepresst wird. Es können genormte Rändelformen mit zahlreichen verschiedenen Durchmessern, Profilwinkeln und Teilungen, wie z.B. Rändel mit achsparallelen Riefen, Rechts- oder Linksrändel, Links-Rechtsrändel mit erhöhten oder vertieften Spitzen sowie Kreuzrändel mit erhöhten oder vertieften Spitzen, verwendet werden. Bei speziellen Bauteilformen werden Spezialwerkzeuge angefertigt.

Es kann zweckmäßig sein, dass die die Profilierung bildenden Spitzen bzw. Freiräume achsparallel, d.h. parallel zu einer Drehachse des Bauteils bzw. eines bewegten Teils der Bauteilgruppe, verlaufen.

Bevorzugt verlaufen die die Profilierung bildenden Spitzen und Freiräume schräg zu einer vorstehend definierten (Dreh-)Achse, wobei als Rändelwerkzeug ein Links- oder Rechtsrändel eingesetzt wird. Dieses hat gegenüber einer achsparallelen Rändelung den Vorteil, dass die Freiräume bzw. Vertiefungen das Abriebmaterial aufnehmen und sogleich herausdrücken.

Weiterhin ist es vorteilhaft, dass sich eine erste Reihe schräg zur Drehachse und parallel zueinander verlaufender Spitzen und Freiräume mit einer ebensolchen, zweiten Reihe kreuzt. Auf diese Weise lassen sich an die Relativbewegung zwischen den jeweiligen Bauteilen angepasste Profilierungsmuster ausbilden.

Die Spitzen können 0,5 mm dick/breit sein, wobei sie bevorzugt abgeflacht sind.

In bestimmten Anwendungen ist es vorteilhaft, dass die Flanken der Spitzen asymmetrisch zueinander verlaufen.

Eine bevorzugte (Rändel-)Tiefe der Freiräume beträgt 0,8 mm und liegt damit über den mit bekannten Verfahren erzielbaren Tiefen.

In einer bevorzugten Ausgestaltung ist die Panzerung an einem Innendurchmesser des Triebwerksbauteils, wie einem sog. FIN-Bauteil, d.h. einer Dichtungsscheibe für eine Labyrinthdichtung, vorgesehen, so dass sich genormte Rändelwerkzeuge mit einer Rändelung an deren Außendurchmesser einsetzen lassen. Die Panzerung lässt sich problemlos auch an Außendurchmessern von Triebwerksbauteilen, wie z.B. Schaufelspitzen oder Dichtspitzen eines Schaufelspitzendeckbands, vorsehen.

Weiterhin ist es vorteilhaft, dass das Beschichten der zu panzernden und profilierten Bauteiloberfläche mit dem keramischen Material durch thermisches Spritzen erfolgt.

Es kann zweckmäßig sein, das Bauteil in einem weiteren Schritt fertigzudrehen, wenn bspw. beim Ausbilden der Spitzen und Freiräume Verformungen infolge der Verdichtungen des Grundwerkstoffs des Triebwerksbauteils auftreten.

Weitere bevorzugte Ausgestaltungen der Erfindung sind in den Unteransprüchen beschrieben.

Im folgenden wird die Erfindung anhand von Ausführungsbeispielen unter Bezugnahme auf eine schematische Zeichnung näher erläutert. Es zeigt:
- Fig. 1 bis 4: Draufsichten auf eine Lauf- bzw. Dichtungsscheibe für eine Labyrinthdichtung, an deren innerer Umfangsfläche jeweils ein Ausführungsbeispiel der erfindungsgemäßen Panzerung vorgesehen ist, wobei die Profilierung zur Verdeutlichung im Verhältnis zu den sonstigen Abmessungen der Dichtungsscheibe stark vergrößert dargestellt ist, und
- Fig. 5: drei Ansichten eines Rändelwerkzeugs, das zur Herstellung der erfindungsgemäßen Panzerung einsetzbar ist.

Fig. 1 zeigt schematisch eine Draufsicht auf eine Lauf- bzw. Dichtungsscheibe 1 für eine Labyrinthdichtung, deren Dichtungsspitzen an einer inneren Oberfläche bzw. Umfangsfläche 2 einer Innenbohrung mit einem ersten Ausführungsbeispiel der erfindungsgemäßen Panzerung gepanzert sind. Die Panzerung 3 umfasst eine Profilierung aus abgeflachten Spitzen 4 und dazwischenliegenden Freiräumen 5 sowie eine Keramikschicht 6, die im allgemeinen thermisch auf die profilierte Bauteiloberfläche 2 gespritzt wird. Als keramisches Material für die Beschichtung 6 wird bspw. Al₂O₃ als Korund eingesetzt.

Bei dem erfindungsgemäßen Verfahren wird die Oberfläche 2 der Dichtungsscheibe 1 zunächst mit einem der gewünschten Form der Profilierung entsprechenden Rändelwerkzeug durch Kaltumformen profiliert. Durch das Einpressen des Rändelwerkzeugs wird die Oberfläche 2 der Dichtungsscheibe 1 bzw. deren Grundwerkstoff umgeformt und verdichtet. Anschließend wird die so profilierte Oberfläche 2 derart mit dem keramischen Material unter Bildung einer gleichmäßigen Keramikschicht 6 beschichtet, so dass die Oberfläche der Keramikschicht 6 eine Profilierung aufweist, wie das Bauteil 1 vor der Beschichtung.

Bei dem Ausführungsbeispiel gemäß Fig. 1 erstrecken sich die Spitzen ebenso wie die Freiräume 5 achsparallel, d. h. parallel zu einer senkrecht zur Bildebene verlaufenden (Dreh-)Achse. Eine Panzerung 3 mit einer solchen Profilierung wird mit einem Rändelwerkzeug bzw. Rändel mit achsparallelen Riefen und entsprechender Form, Teilung t etc. hergestellt, das dazu in die Oberfläche 2 der Dichtungsscheibe 1 eingepreßt wird, ohne dass ein Materialabtrag auftritt.

In den zwischen den Spitzen 4 gebildeten Freiräumen 5 wird das beim Anstreifen eines Einlaufbelags von einem zweiten, mit der Dichtungsscheibe 1 der Labyrinthdichtung zusammenwirkenden Bauteils entstehende, heiße Abriebmaterial aufgenommen. Die abgeflachten Spitzen 4 haben sich in der Praxis aufgrund ihrer Widerstandsfähigkeit bewährt und weisen zum leichten Einarbeiten in den Einlaufbelag schneidfähige Kanten auf.

In Fig. 2 ist ein zweites Ausführungsbeispiel der erfindungsgemäßen Panzerung 3 dargestellt, das ebenfalls abgeflachte Spitzen 7 aufweist. Die Spitzen 7 unterscheiden sich von den Spitzen 4 des Ausführungsbeispiels aus Fig. 1 durch ihre asymmetrische Form. Die Flanken 8 der Spitzen 7 erstrecken sich schräg zu einer radial zum Mittelpunkt M der Dichtungsscheibe 1 verlaufenden Achse, was in bestimmten Anwendungsfällen Vorteile beim Einarbeiten der Panzerung 3 in einen Einlaufbelag eines zweiten Bauteils und beim Abtragen des Abriebmaterials hat. Eine derartige Panzerung 3 wird wiederum durch Einpressen eines entsprechend geformten Rändels in die Oberfläche 2 der Dichtungsscheibe 1 ohne Materialabtrag ausgebildet. Anschließend wird die Keramikschicht 6 auf die profilierte Oberfläche 2 aufgebracht, welche die Spitzen 7 und die Freiräume 5 derart gleichmäßig und vollständig bedeckt, dass die Oberfläche der Keramikschicht 6 eine Profilierung aufweist, wie das Bauteil 1 vor der Beschichtung.

Fig. 3 zeigt ein drittes Ausführungsbeispiel der erfindungsgemäßen Panzerung 3, das anders als die vorherigen voll ausgeprägte Spitzen 9 aufweist. Die Profilierung aus den Spitzen 9 und den dazwischenliegenden Freiräumen 5 ist nicht achsparallel, sondern als Links- und Rechtsrändelung ausgebildet. Eine derartige Profilierung wird mit einem sog. Links-Rechtsrändel hergestellt. Die Rändelung könnte alternativ auch als Links- oder Rechtsrändelung ausgebildet sein. Solche Profilierungen bzw. Rändelungen haben gegenüber achsparallelen Rändelungen den Vorteil, dass die Freiräume 5 den heißen Abrieb eines ggf. vorhandenen Einlaufbelags eines zweiten Bauteils nicht nur aufnehmen, sondern direkt herausrücken.

In Fig. 3 ist die Teilung t, die in den meisten Anwendungsfällen größer als 1,6 mm ist, sowie der Profilwinkel α, der an den jeweiligen Anwendungsfall anzupassen ist, bezeichnet. Zur Vereinfachung der Fertigung lassen sich auch für derartige Profilierungen genormte Rändel einsetzen, die für einen großen Bereich unterschiedlicher Durchmesser und Teilungen t vorliegen.

In Fig. 4 ist ein weiteres Ausführungsbeispiel gezeigt, bei dem an einer inneren Oberfläche 2 einer Lauf- und Dichtungsscheibe 1 für eine Labyrinthdichtung eine Panzerung 3 mit voll ausgeprägten Spitzen 10 vorgesehen ist. Die Spitzen 10 erstrecken sich achsparallel, d. h. parallel zu einer senkrecht zur Bildebene verlaufenden Achse. Die Spitzen 10 weisen einen geringen Radius R auf. Derartige Spitzen 10 werden mit einem Rändel mit achsparallelen hergestellt, das in Fig. 5 als Beispiel in drei Ansichten schematisch dargestellt ist.

Das in Fig. 5 in der linken (Seiten-)Ansicht gezeigte Rändelwerkzeug 11 dient zur Profilierung einer inneren Umfangsfläche 2 eines Triebwerksbauteils 1, wie z. B. der Oberfläche 2 der Innenbohrung einer in Fig. 1 bis 4 dargestellten Dichtungsscheibe 1, einem sog. FIN-Bauteil. Das Rändelwerkzeug 11 hat voll ausgeprägte Spitzen 12, die den Spitzen 11 der Panzerung 3 aus Fig. 4 im wesentlichen entsprechen. Die Breite b der Rändelung wird an die gewünschte Breite der zu panzernden Oberfläche des Triebwerksbauteils je nach Anwendungsfall angepasst. In der rechten (Querschnitts-)Ansicht in Fig. 5 ist die Teilung t und der Profilwinkel α des Rändelwerkzeugs bezeichnet.

## Patentansprüche

1. Verfahren zur Herstellung einer Panzerung (3) für ein metallisches Triebwerksbauteil (1), die an dessen Oberfläche vorgesehen ist, sich beim Anstreifen in einen Einlaufbelag einarbeitet, eine Keramikschicht (6) umfasst und mit Spitzen (4) und dazwischenliegenden Freiräumen (5) zum Austragen von Abtriebmaterial profiliert ist, wobei die zu panzernde Oberfläche (2) des Bauteils (1) zur Ausbildung der Profilierung umgeformt wird, **dadurch gekennzeichnet, dass** die profilierte Oberfläche (2) derart mit der Keramikschicht (6) mit annähernd konstanter Dicke/Stärke beschichtet wird, so dass die Oberfläche der Keramikschicht (6) eine Profilierung aufweist, wie das Bauteil (1) vor der Beschichtung.

2. Verfahren nach Anspruch 1, **dadurch gekennzeichnet, dass** die Profilierung (4,5) durch Rändeln erfolgt.

3. Verfahren nach Anspruch 1 oder 2, **dadurch gekennzeichnet, dass** das Beschichten durch thermisches Spritzen erfolgt.

4. Verfahren nach einem der vorhergehenden Ansprüche, **dadurch gekennzeichnet, dass** das Bauteil (1) nach der Beschichtung fertig gedreht wird.

5. Panzerung (3) für ein metallisches Triebwerksbauteil (1), die an dessen Oberfläche (2) vorgesehen ist, sich beim Anstreifen in einen Einlaufbelag einarbeitet, eine Keramikschicht (6) umfasst und Spitzen (4) sowie dazwischenliegende Freiräume (5) zum Austragen von Abtriebmaterial aufweist, wobei die Oberfläche (2) des Bauteils (1) mit einer Profilierung versehen ist, **dadurch gekennzeichnet, dass** die Keramikschicht (6) mit annähernd konstanter Dicke/Stärke derart aufgetragen ist, so dass die Oberfläche der Keramikschicht (6) eine Profilierung aufweist, wie das Bauteil (1) vor der Beschichtung.

6. Panzerung nach Anspruch 5, **dadurch gekennzeichnet, dass** die die Profilierung bildenden Spitzen (4, 7, 9, 10) bzw. Freiräume (5) achsparallel verlaufen.

7. Panzerung nach Anspruch 5, **dadurch gekennzeichnet, dass** die die Profilierung bildenden Spitzen (4, 7, 9, 10) und Freiräume (5) schräg zu einer Drehachse des Bauteils (1) bzw. eines bewegten Bauteils der Bauteilgruppe verlaufen.

8. Panzerung nach Anspruch 7, **dadurch gekennzeichnet, dass** eine erste Reihe schräg zur Drehachse und parallel zueinander verlaufender Spitzen (4, 7, 9, 10) und Freiräume (5) mit einer ebensolchen zweiten Reihe gekreuzt ist.

9. Panzerung nach einem der vorhergehenden Ansprüche 5 bis 8, **dadurch gekennzeichnet, dass** die Spitzen (4, 7, 9, 10) 0,5 mm dick/breit sind.

10. Panzerung nach einem der vorhergehenden Ansprüche 5 bis 9, **dadurch gekennzeichnet, dass** die Spitzen (4, 7, 9, 10) abgeflacht sind.

11. Panzerung nach einem der vorhergehenden Ansprüche 5 bis 10, **dadurch gekennzeichnet, dass** die Flanken (8) der Spitzen (4, 7, 9, 10) asymmetrisch zueinander verlaufen.

12. Panzerung nach einem der vorhergehenden Ansprüche 5 bis 11, **dadurch gekennzeichnet, dass** die Freiräume (5) 0,8 mm tief sind.

13. Panzerung nach einem der vorhergehenden Ansprüche 5 bis 12, **dadurch gekennzeichnet, dass** sie an einem Innendurchmesser (2) des Bauteils (1) vorhanden ist.

14. Panzerung nach einem der Ansprüche 5 bis 12, **dadurch gekennzeichnet, dass** sie an einem Außendurchmesser des Bauteils (1) vorhanden ist.

## Claims

1. Method for producing an armour plating (3) for a metallic engine component (1), which is provided on the surface of the component, works itself into a run-in coating as it brushes past, comprises a ceramic layer (6), and is profiled with tips (4) and intermediate free spaces (5) for discharging stripped-off material, with the surface (2) of the component (1) that is to be armour-plated being re-shaped in order to form the profiling, **characterised in that** the profiled surface (2) is coated with the ceramic layer (6) that has an approximately constant thickness/strength in such a way that the surface of the ceramic layer (6) has a profiling like that of the component (1) before the coating.

2. Method according to claim 1, **characterised in that** the profiling (4, 5) is effected by knurling.

3. Method according to claim 1 or 2, **characterised in that** the coating is effected by thermal spraying.

4. Method according to one of the preceding claims, **characterised in that** the component (1) is finish-turned after the coating.

5. Armour plating (3) for a metallic engine component (1), which is provided on the surface (2) of the component, works itself into a run-in coating as it brushes past, comprises a ceramic layer (6), and has tips (4) and also intermediate free spaces (5) for discharging stripped-off material, with the surface (2) of the component (1) being provided with a profiling, **characterised in that** the ceramic layer (6) is applied with an approximately constant thickness/strength in such a way that the surface of the ceramic layer (6) has a profiling like that of the component (1) before the coating.

6. Armour plating according to claim 5, **characterised in that** the tips (4, 7, 9, 10) and free spaces (5) respectively that form the profiling extend parallel to the axis.

7. Armour plating according to claim 5, **characterised in that** the tips (4, 7, 9, 10) and free spaces (5) that form the profiling extend obliquely to an axis of rotation of the component (1) or a moving component of the group of components.

8. Armour plating according to claim 7, **characterised in that** a first row of tips (4, 7, 9, 10) and free spaces (5) that extend obliquely to the axis of rotation and parallel to each other is intersected by a second row just like it.

9. Armour plating according to one of the preceding claims 5 to 8, **characterised in that** the tips (4, 7, 9, 10) are 0.5 mm thick/wide.

10. Armour plating according to one of the preceding claims 5 to 9, **characterised in that** the tips (4, 7, 9, 10) are flattened.

11. Armour plating according to one of the preceding claims 5 to 10, **characterised in that** the flanks (8) of the tips (4, 7, 9, 10) extend asymmetrically in relation to each other.

12. Armour plating according to one of the preceding claims 5 to 11, **characterised in that** the free spaces (5) are 0.8 mm deep.

13. Armour plating according to one of the preceding claims 5 to 12, **characterised in that** it is provided on an inside diameter (2) of the component (1).

14. Armour plating according to one of claims 5 to 12, **characterised in that** it is provided on an outside diameter of the component (1).

## Revendications

1. Procédé de production d'un revêtement dur (3) en surface d'un élément métallique (1) d'un moteur d'avion qui se rôde par frottement dans un revêtement abrasable, comprenant une couche céramique (6) et un profil avec des pointes (4) et des espaces libres (5) pour évacuer la matière abrasée, selon lequel la surface à durcir (2) de l'élément (1) est déformée pour réaliser le profilage,
**caractérisé en ce que**
la surface profilée (2) est revêtue de la couche céramique (6) avec une épaisseur pratiquement constante de sorte que la surface de la couche céramique (6) présente un profilage, semblable à l'élément (1) avant le revêtement.

2. Procédé selon la revendication 1,
**caractérisé en ce que**
le profilage (4, 5) est réalisé par moletage.

3. Procédé selon la revendication 1 ou 2,
**caractérisé en ce que**
le revêtement est réalisé par projection à chaud.

4. Procédé selon l'une quelconque des revendications précédentes,
**caractérisé en ce que**
l'élément (1) subit un tournage final après revêtement.

5. Revêtement dur (3) pour un élément métallique (1) d'un moteur d'avion qui se rôde par frottement dans un revêtement abrasable, comprenant une couche céramique (6) et un profil avec des pointes (4) et des espaces libres (5) pour évacuer la matière abrasée,
**caractérisé en ce que**
la couche céramique (6) est déposée avec une épaisseur pratiquement constante de sorte qu'elle présente un profilage, semblable à l'élément (1) avant le revêtement.

6. Revêtement dur selon la revendication 5,
**caractérisé en ce que**
les pointes (4, 7, 9, 10) et/ou les espaces libres (5), formant le profilage sont parallèles à l'axe.

7. Revêtement dur selon la revendication 5,
**caractérisé en ce que**
les pointes (4, 7, 9, 10) et les espaces libres (5) formant le profilage sont obliques par rapport à un axe de rotation de l'élément (1), ou d'un élément mobile du groupe d'éléments.

8. Revêtement dur selon la revendication 7,
**caractérisé en ce qu'**
une première rangée de pointes (4, 7, 9, 10) et d'espaces libres (5), obliques par rapport à l'axe de rotation et parallèles entre eux, croise une deuxième rangée de même nature.

9. Revêtement dur selon l'une quelconque des revendications précédentes 5 à 8,
**caractérisé en ce que**
les pointes (4, 7, 9, 10) ont une largeur/épaisseur de 0,5 mm.

10. Revêtement dur selon l'une quelconque des revendications précédentes 5 à 9,
**caractérisé en ce que**
les pointes (4, 7, 9, 10) sont aplaties.

11. Revêtement dur selon l'une quelconque des revendications précédentes 5 à 10,
**caractérisé en ce que**
les flancs (8) des pointes (4, 7, 9, 10) sont asymétriques les uns par rapport aux autres.

12. Revêtement dur selon l'une quelconque des revendications précédentes 5 à 11,
**caractérisé en ce que**
les espaces libres (5) ont une profondeur de 0,8 mm.

13. Revêtement dur selon l'une quelconque des revendications précédentes 5 à 12,
**caractérisé en ce qu'**
il est présent sur un diamètre intérieur (2) de l'élément (1).

14. Revêtement dur selon l'une quelconque des revendications 5 à 12,
**caractérisé en ce qu'**
il est présent sur un diamètre extérieur de l'élément (1).
